# EUROPÄISCHE PATENTSCHRIFT

(11) **EP 0 752 020 B1**
(45) Veröffentlichungstag und Bekanntmachung des Hinweises auf die Patenterteilung: **24.05.2000**
(21) Anmeldenummer: 96900839.0
(22) Anmeldetag: 17.01.1996
(51) Int. Cl.: D01D 5/088, D01D 5/092

(54) **VERFAHREN UND VORRICHTUNG ZUM ABKÜHLEN SCHMELZGESPONNENER FILAMENTE**
PROCESS AND DEVICE FOR COOLING MELT-EXTRUDED FILAMENTS
PROCEDE ET DISPOSITIF PERMETTANT DE REFROIDIR DES FILAMENTS FILES EN FUSION

(30) Priorität: 21.01.1995 DE 19501826
(43) Veröffentlichungstag der Anmeldung: 08.01.1997
(73) Patentinhaber: RIETER AUTOMATIK GmbH, 63762 Grossostheim (DE)
(72) Erfinder: MEARS, Ronald, D-63785 Obernburg (DE); CHASE, Erich, D-63768 Hösbach (DE); KRETZSCHMAR, Willi, D-24536 Neumünster (DE)
(74) Vertreter: Canzler, Rolf, Dipl.-Ing.
(86) Internationale Anmeldenummer: DE9600089
(87) Internationale Veröffentlichungsnummer: WO9622409

(56) Entgegenhaltungen:
- SU-A- 386 034
- DATABASE WPI Section Ch, Week 9507 Derwent Publications Ltd., London, GB; Class A32, AN 95-049437 XP002003626 & JP,A,06 330 403 (TEIJIN LTD) , 29.November 1994

## Beschreibung

Die Erfindung betrifft ein Verfahren zum Abkühlen schmelzgesponnener Filamente aus fadenbildenden Polymeren sowie eine Vorrichtung zur Durchführung des Verfahrens.

Filamentgarne und Spinnfasern aus fadenbildenden Polymeren wie Polyester, Polyamiden oder Polyolefinen, werden üblicherweise nach dem Schmelzspinnverfahren hergestellt. Bei diesem Verfahren wird eine Polymerschmelze einer Spinnpumpe zugeführt, die die Schmelze durch die Spinndüsen im sogenannten Spinnbalken fördert. Die aus den Düsen in Form flüssiger Filamente austretende Schmelze erstarrt nach dem Austritt in einem Abkühlschacht. Anschließend erfolgt gleichzeitig noch eine Präparierung, d.h. Befeuchtung und Ausrüstung mit Antistatikum und dergleichen, bevor die Filamente einem weiteren Prozeß zugeführt werden. Die Abkühlung der aus der Spinndüse austretenden flüssigen Filamente ist dabei von großem Einfluß auf die Titergleichmäßigkeit (Usterwert) und auf die textiltechnologischen Eigenschaften von Fasern und Fäden im Endprodukt. In manchen Anwendungsfällen, z.B. bei hohen Einzeltitern, sinkt bei Erhöhung der Produktionsgeschwindigkeit (g/min/Loch) die Garnfestigkeit ab (US PS 4 973 236). Ursache ist u.a. eine ungenügende Abkühlung des aus dem Düsenloch austretenden Schmelzstromes.

Als Kühlmedien werden in der Regel Luft, aber auch Wasser verwendet.

Die Luftkühlung hat den Vorteil, daß die Luft eine geringe Reibung auf die austretenden Filamente ausübt und dadurch kein unerwünschtes Verstrecken erfolgt. Nachteilig ist jedoch die geringe Kühlwirkung der Luft, so daß eine lange Kühlstrecke erforderlich ist. Eine lange Kühlstrecke bedeutet jedoch auch eine langsame Abkühlung. Eine langsame Abkühlung begünstigt die Kristallitbildung im Faden, was beim nachfolgenden Verstrecken Probleme verursacht. Eine hohe Durchsatzleistung (g/min/Loch) oder auch dickere Einzelfilamente erfordern eine besonders lange Abkühlstrecke, da die Abkühlgeschwindigkeit gering ist. Damit besteht, wie oben bereits erwähnt, bei diesem Spinngut besonders die Gefahr der Kristallitbildung.

Das Abkühlen erfolgt meist durch ein Queranblasen der Filamente. Die Luftströmung muß dabei turbulenzarm sein und gleiche Geschwindigkeit über die Schachtbreite haben, damit jedes Filament zeitlich und örtlich genau die gleiche Abkühlung erfährt. Lochbleche oder Siebgewebe in Verbindung mit Wabengleichrichtern werden verwendet, um die erforderlichen Strömungsbedingungen zu erzeugen. Auch kann über die Höhe des Abkühlschachtes ggf. ein Geschwindigkeitsprofil vorgesehen werden. Trotz dieser z.T. aufwendigen Maßnahmen wird bei hoher Filamentzahl pro Fläche keine gleichmäßige Abkühlung aller Einzelfilamente gewährleistet. Von Filament zu Filament entsteht bei der Queranblasung ein Temeperaturgradient, so daß die Anzahl der hintereinander im Luftstrom angeordneten Lochreihen begrenzt ist.

Durch die US-PS 4 425 293 ist es auch bekannt, Wasser als Kühlmedium zu verwenden. Der Vorteil der Wasserkühlung ist eine schnelle Abführung der Wärme und dadurch die Vermeidung von Spinnkristallisation. Nachteilig bei der Wasserkühlung ist jedoch eine hohe Wasser/Filamentreibung. Dadurch kann es zu unerwünschten Verstreckungen der Filamente kommen. Allerdings ist auch schon versucht worden, die unerwünschte Verstreckung bei Wasserkühlung so zu berechnen und zu gestalten, daß eine erwünschte Verstreckung erfolgt (US 5 268 133 und WO 91/181 133). Jedoch haben sich derartige Maßnahmen als kompliziert und nicht unproblematisch erwiesen.

Durch die SU-PS 386 034 ist es bekannt, Schaum zum Kühlen der aus der Spinndüse austretenden Filamente zu verwenden, wobei der Schaum mittels Durchblasen von Luft durch eine Wasserlösung mit oberflächenaktivem Material erzeugt wird. Damit soll eine Erhöhung der Gleichmäßigkeit der physikalisch-mechanischen Eigenschaften der Fasern und eine Intensivierung des Prozesses der Abkühlung erreicht werden.

Es hat sich nun gezeigt, daß die Verwendung von Schaum anstelle von Wasser als Kühlmedium nicht die erwarteten Vorteile gebracht hat. Zwar ist die Handhabung des Schaumes einfacher als die von Wasser beim Durchleiten der aus den Düsen austretenden Spinnschmelze, jedoch kommt es auch hier immer wieder zu Fehlverzügen oder auch Spinnkristallisation.

Aufgabe der vorliegenden Erfindung ist es, ein Verfahren zu schaffen, welches das Abkühlen der aus den Düsen austretenden Spinnschmelze mittels Schaum verbessert und damit auch das Erspinnen stärkerer Filamente mit hoher Geschwindigkeit ermöglicht, ohne daß es in diesen Filamenten zu Kristallitbildung kommt, die den nachfolgenden Streck/Texturierprozeß nachteilig beeinflußt. Diese Aufgabe wird durch die Merkmale des Anspruchs 1 sowie des Vorrichtungsanspruchs 10 gelöst.

Es hat sich gezeigt, daß durch die Verwendung von Schaum überraschenderweise die Kühlwirkung erheblich erhöht wird, ohne die von Wasser bekannte große hydrodynamische Reibkraft der Filamente zu erzeugen. Durch die Ausbildung eines Flüssigkeitsfilmes an der Filamentoberfläche wird jedoch annähernd die Kühlwirkung des Wassers erreicht. Die Nachteile der Queranblasung werden ebenfalls durch das erfindungsgemäße Verfahren vermieden. Weitere Vorteile der Erfindung ergeben sich daraus, daß wegen der drastisch reduzierten Kühlstrecke die Ausführung von Spinnanlagen mit sehr niedriger Bauhöhe möglich wird. Dies führt zu erheblichen Kosteneinsparungen. Weitere Einzelheiten der Erfindung werden anhand der Figuren beschrieben.

Es zeigen:
- Figur 1 -: schematisch eine Anlage zum Spinnen von schmelzgesponnenen Filamenten aus fadenbildenden Polymeren, wobei die Teile der Anlage, die für die Erfindung unwesentlich sind, weggelassen wurden.
- Figur 2 -: eine andere Ausführungsform der Schaumanlage
- Figur 3 -: eine graphische Darstellung des Abkühlungsvorganges gemäß dem Stand der Technik und gemäß der Erfindung

An einem Spinnbalken 1 sind Spinndüsen 2 angeordnet, aus denen die Filamente F austreten. Bevor diese Filamente F, die die Düsen 2 in flüssiger Form verlassen, irgendeinem weiteren Verarbeitungsprozeß zugeführt werden können, müssen diese durch Abkühlen verfestigt werden, um sie beispielsweise zu Spulen aufzuwinden oder als Fadenbündel in Kannen abzulegen. Sie durchlaufen deshalb eine sogenannte Kühlstrecke SK, auf der die Fäden frei, ohne sich oder andere Gegenstände zu berühren, geführt werden und von der üblichen Schmelztemperatur von etwa 300°C auf eine Grenztemperatur t_{g}, die etwa bei 70°C liegt, abgekühlt werden. Erst wenn diese Grenztemperatur t_{g} erreicht oder unterschritten ist, dürfen die Filamente F Kontakt haben. In Figur 3 ist die Temperatur t des Spinngutes in °C über der Strecke SK in m aufgetragen, die das Spinngut durchlaufen muß, bis es auf eine bestimmte Temperatur abgekühlt ist. Durch die Linie t_{g} ist die Temperatur angegeben,auf die das Spinngut mindestens vor jeder Kontaktnahme abgekühlt sein muß (Grenztemperatur). Die Abkühlungsverhältnisse sind beispielsweise für ein Polyester POY Monofilament vom Titer 22 - 35 dtex durch die Kurve A dargestellt. Dabei findet die Abkühlung wie üblich mit Luft statt, die eine Eigentemperatur entsprechend der Raumtemperatur von etwa 20 °C aufweist. Der Verlauf der Abkühlung zeigt, daß bei dieser Art der Abkühlung und einer Produktionsgeschwindigkeit von 3600 m/min die Grenztemperatur von etwa 70 °C erst nach einer Kühlstrecke SA von etwa 3,5 m erreicht wird. Erst in dieser Entfernung von der Düse haben die Filamente eine solche Festigkeit durch die Abkühlung erreicht, daß sie untereinander oder auch mit Fadenleitelementen oder dgl. Kontakt haben dürfen.

Wird nun die Produktionsgeschwindigkeit erhöht oder ein noch stärkerer Titer versponnen, so wird eine noch größere Kühlstrecke SK benötigt, die bis zu 5 oder auch 6 m betragen kann. Die Nachteile einer solchen langen Kühlstrecke wurden eingangs bereits erwähnt. Nachdem ein erster Kontakt der Filamente F erst in dieser Entfernung nach den Düsen folgen darf, bedeutet dies, daß die ganze Anlage eine große Bauhöhe erreicht. Durch diese Dimensionen wird die Anlage somit aufwendig und teuer, abgesehen davon, daß die Filamente F auf der Kühlstrecke auch unkontrollierten Einflüssen ausgesetzt sind.

Die Verwendung von Wasser würde die Kühlstrecke mit Sicherheit wegen des guten Wärmeüberganges am stärksten verkürzen. Jedoch treten große Nachteile durch die starke Reibung Wasser/Filament auf. Überraschenderweise hat sich nun gezeigt, daß durch Schaum eine ähnlich starke Abkühlung erreicht werden kann, wie bei Wasser. Es tritt jedoch nicht die schädliche Reibung zwischen Filament und Schaum wie bei Wasser auf.

In den Kurven B und C sind die Abkühlungsverhältnisse für Schaum mit verschiedenen Volumenanteilen Flüssigkeit dargestellt. Daraus geht hervor, daß bei einem Schaum mit einem Flüssigkeitsvolumenanteil von 5 % unter denselben Bedingungen wie für die Kurve A, die Kühlstrecke auf etwa 1,1 bis 1,2 m verkürzt wird, um die Grenztemperatur t_{g} zu erreichen. Bei einem höheren Volumenanteil wird die Kühlstrecke weiter verkürzt, da in Abhängigkeit von dem Flüssigkeitsvolumenanteil im Schaum auch der Wärmeübergang stark zunimmt. So zeigt beispielsweise die Kurve C den Abkühlungsverlauf für einen Schaum mit etwa 10 % Flüssigkeitsvolumenanteil. Dabei reduziert sich die Kühlstrecke SK zum Erreichen der Grenztemperatur auf die Strecke SC, die weniger als 1 m beträgt.

In Figur 3 ist der gesamte Abkühlungsverlauf vom Austritt aus den Spinndüsen bis zur Aufbereitung für den nächsten Behandlungsprozeß gezeigt. In dem Luftspalt S zwischen Düsenplatte 2 und dem Schaumbehälter 3 ist zunächst ein relativ flacher Verlauf des Temperaturrückgangs zu erkennen. Mit dem Eintritt in den Schaum verläuft die Abkühlungskurve erheblich steiler, als wenn die Abkühlung nur durch Luft erfolgen würde und erreicht somit nach einer kurzen Strecke die Grenztemperatur t_{g}.

Es braucht nicht näher ausgeführt werden, daß diese erhebliche Verkürzung der Kühlstrecke SK nicht nur die technologischen Eigenschaften und Produktionsbedingungen für starke Titer erheblich verbessert, sondern es werden auch erheblich geringere Dimensionen der Spinnanlage erreicht. Die Bauhöhen können glatt auf die Hälfte bis ein Drittel vermindert werden, was bei der Installation derartiger Anlagen zu erheblichen Kosteneinsparungen führt.

Wie aus den Figuren 1 und 2 hervorgeht, ist unter dem Spinnbalken 1 und der Düsenplatte 2 in einem Abstand S ein Schaumbehälter 3 bzw. 30 angeordnet. Der Abstand S kann sehr klein sein, z.B. nur 1 - 2 cm. Seine Größe richtet sich nach der Filamentstärke und Produktionsgeschwindigkeit. Nachdem die Filamente F in flüssiger Form aus den Düsen 3 austreten, ist eine gewisse Erstarrung notwendig, bevor sie in den Schaum eintauchen. Diese Erstarrung erfolgt bei feinen Filamenten wesentlich schneller als bei gröberen Titern, bei denen dieser Abstand vom Schaum in Abhängigkeit von der Produktionsgeschwindigkeit bis zu 1,5 m betragen kann.

Der Schaumbehälter 3 wird durch ein Gestell 32 getragen und weist an seinem oberen Ende eine weite Eintrittsöffnung 31 auf, so daß die Filamente F die Wandungen des Schaumbehälters 3 nicht berühren können, während an seinem unteren Ende eine enge Öffnung 35 vorgesehen ist, durch die die Filamente F den Schaumbehälter verlassen. Durch den sich erweiternden Querschnitt des Schaumbehälters 3 wird die Strömungsgeschwindigkeit des Schaumes geringer und die Rückbildung und Aussonderung der Flüssigkeit begünstigt und das im Gegenstrom durch den Schaum geführte Spinngut intensiv benetzt und abgekühlt. Da die Filamente F diese enge Öffnung 35 weitgehend ausfüllen und damit Berührungskontakte auftreten, muß bis zu diesem Punkt die Grenztemperatur t_{g} mit Sicherheit erreicht sein. Wie aus Figur 3 zu entnehmen ist, wird dadurch auch die Bauhöhe des Schaumbehälters 3 bestimmt.

Am unteren Ende, dicht neben der Austrittsöffnung 35, ist ein Schaumerzeuger 5 angeordnet, der eine Luftzuführung 51 und eine Flüssigkeitszuführung 52 besitzt und den Schaum unmittelbar in den unteren Teil des Schaumbehälters 3 liefert. Während der Schaum durch die kontinuierliche Schaumerzeugung nach oben steigt, werden die Filamente F im Gegenstrom von oben nach unten durch den Schaumbehälter 3 geführt und treten an der Austrittsöffnung 35 aus dem Schaumbehälter 3 aus, um anschließend einem weiteren Verarbeitungsprozeß zugeführt zu werden. Der nach oben steigende Schaum wird durch einen Fühler 4 kontrolliert, der das Füllstandsniveau gegebenenfalls über einen Füllstandsregler 41 reguliert. Der Rand der oberen Eintrittsöffnung 35 des Schaumbehälters 3 ist als Überlauf ausgebildet, so daß sich rückbildende Flüssigkeit gegebenenfalls über den Rand ablaufen kann. Die überlaufende Flüssigkeit sowie im Schaumbehälter 3 durch Rückbildung entstehende und nach unten ablaufende Flüssigkeit wird in einer Auffangwanne 33 gesammelt und über Ablaufleitungen 36 zur Umwälzpumpe 7 rückgeführt.

Der Schaumerzeuger 5 wird kontinuierlich gespeist durch die Umwälzpumpe 7, die auch den Kreislauf der rückgeführten Flüssigkeit vom Schaumbehälter 3 bewirkt. Durch die Dosierpumpe 72 wird diesem Kreislauf Wasser zugeführt in dem Maße, wie durch die Schaumerzeugung und Kühlung der Filamente F Flüssigkeit verbraucht wird. Durch eine zweite Pumpe 71 wird der Flüssigkeit Präparieröl zugefügt. Beides wird dann durch die Umwälzpumpe 7 durch einen Mischer 6 gepumpt und dadurch zu der Flüssigkeit aufbereitet, die dem Schaumerzeuger 5 über die Leitung 52 zugeführt wird. Im Schaumerzeuger 5 wird durch die Zuführung 51 Luft der Flüssigkeit beigegeben und so der Schaum erzeugt, der in den unteren Teil des Schaumbehälters 3 abgeliefert wird.

Beim Anspinnen ist der Schaumbehälter 3 zunächst leer. Die aus der Düse 2 austretenden Filamente F fallen nach unten in den Schaumbehälter 3 und werden in die Austrittsöffnung 35 eingeführt. Dazu dient eine Klappe 34, die den unteren Teil des Schaumbehälters 3 zugänglich macht. Nach Einführung des Filamente F wird die Klappe 34 wieder geschlossen und Schaum zugeführt. Der Fühler 4 kontrolliert den aufsteigenden Schaum und reguliert über einen Regler 41 den Motor 42, der die Dosierpumpe 72 für die Wasserzufuhr antreibt. Durch den über den Fühler 4 kontrollierten Füllstand im Schaumbehälter 3 wird somit auch die Kühlstrecke SK bestimmt, die die Filamente beim Durchlaufen des Schaumes benötigen.

Bei dem erfindungsgemäßen Verfahren der Filamentabkühlung durch Schaum wird das Schaumbad gleichzeitig benutzt, um die Präparationslösung auf die Filamente F aufzutragen. Die erfindungsgemäße Anlage beinhaltet somit gleichzeitig auch die erforderliche Präparationsvorrichtung. Unterhalb des Schaumbehälters 3 werden die austretenden Filamente durch zwei Elektroden 8 abgetastet. Über eine Widerstandsmessung wird damit die Konstanz der Präparationsauflage gemessen und gegebenenfalls durch einen Soll/Istwert-Vergleich im Konzentrationsregler 81 sowie einen Frequenzwandler 82, der den Motor 83 für die Dosierpumpe 71 für das Präparationsöl antreibt.

Bei der Ausführung nach Figur 2 ist der Schaumbehälter etwas anders gestaltet als in Figur 1. Der Schaumbehälter 30 ist als rechteckiger oder zylindrischer Schacht ausgebildet, an den sich in Fortsetzung seiner äußeren Form, jedoch abgetrennt durch eine Fuge 38, der Schaumerzeuger 50, 50', anschließt. Die enge Austrittsöffnung 35 des Schaumbehälters 3 ist hier in den Schaumerzeuger 50, 50', miteinbezogen, so daß der Schaumbehälter 3 an der Trennfuge 38 im vollen Querschnitt offen ist.

Der Schaumerzeuger besteht aus zwei Halbschalen 50, 50', die in horizontaler Richtung auseinanderbewegbar sind längs der Trennfuge 38. Dadurch wird für das Anspinnen der untere Teil des Schaumbehälters 30 zugänglich, so daß die herabfallenden Filamente F erfaßt und in Garnführungen zur Weiterverarbeitung eingelegt werden können. Ist dies geschehen, so werden die beiden Halbschalen 50, 50' des Schaumerzeugers wieder zusammengefügt, so daß diese die Filamente F umschließen und der Schaumbehälter 30 geschlossen ist bis auf die Austrittsöffnung 35 für die Filamente F.

Jede der beiden Halbschalen 50, 50' ist als selbständiger Schaumerzeuger ausgebildet und sowohl an eine Luftzufuhr 51 als auch an eine Flüssigkeitszufuhr 52 angeschlossen. Diese Zuleitungen sind zweckmäßig elastisch, um die beiden Halbschalen 50, 50' auseinanderbewegen zu können. Die beiden Halbschalen 50, 50' sind hierfür zweckmäßigerweise auf einer Achse senkrecht zu der Trennfuge 38 an ihrem einen Ende gelagert, so daß die Halbschalen 50, 50' auseinandergeklappt werden können für das Einlegen der Filamente F. In jeder der Halbschalen 50, 50' sind Sintermetallkerzen 53 angeordnet, durch die die Luft in die Flüssigkeit zugeführt wird. Anstelle durch die Sintermetallkerzen 53 kann für die Luftzufuhr auch über eine Platte oder irgendeine andere Form eines aus Sintermetall hergestellten Körpers zugeführt werden. Vorzugsweise werden jedoch handelsübliche Sintermetallkerzen für die Luftzufuhr verwendet. Durch die Verwendung von Sintermaterial erfolgt eine außerordentlich gute Aufbereitung der Flüssigkeit mit Gas, vorzugsweise Luft zu Schaum. Selbstverständlich können auch andere feinporige Elemente für die Gaszufuhr in die Flüssigkeit verwendet werden, wie Siebe, Düsenplatten und dgl..

Der Flüssigkeitsspiegel 54 im Schaumerzeuger 50, 50' wird durch einen Fühlstandsbegrenzer 37 kontrolliert, um eine gleichmäßige Schaumherstellung zu garantieren. Die einfachste Art eines solchen Fühlstandsbegrenzers 37 ist in Figur 2 durch einen Überlauf dargestellt. Anstelle des Überlaufs 37 kann auch eine Sonde vorgesehen sein, die die Flüssigkeitszufuhr jeweils steuert. Der auf diese Weise erzeugte Schaum steigt nach oben in den Schaumbehälter 30, während die Filamente F im Gegenstrom den Schaumbehälter 30 durchlaufen und durch die Austrittsöffnung 35 verlassen.

Der obere Teil des Schaumbehälters 30 ist in gleicher Weise ausgebildet wie bei der beschriebenen Ausführung gemäß Figur 1. Auch hier ist der Rand der Öffnung 31 als Überlauf gestaltet, so daß sich rückbildende Flüssigkeit sammeln und über diesen Rand abtropfen kann, um wieder aufgefangen und dem Kreislauf erneut zur Schaumerzeugung zugeführt zu werden.

Der Fühler 4 reguliert zwar die Höhe des Schaumniveaus innerhalb des Behälters 30, jedoch kann es erforderlich sein, weitere Maßnahmen zu treffen, damit der Schaumspiegel eben ist und somit alle Filamente F die gleiche Kühlstrecke SB durch den Schaum durchlaufen. Um zu vermeiden, daß sich an der Eintrittsöffnung 31 des Schaumbehälters 30 ein Schaumberg bildet, kann zusätzlich eine Vorrichtung zur Glättung des Schaumspiegels vorgesehen werden. Bei dem gezeigten Ausführungsbeispiel ist ein Absaugkanal 21 vorgesehen, der einen solchen Schaumberg abtransportiert bzw. die Bildung eines solchen Schaumberges durch eine leichte Luftströmung verhindert.

Der Abstand S zur Düsenplatte 2 ist hier wesentlich geringer gezeigt als in Figur 1. Wie oben schon erwähnt, ist dieser Abstand abhängig von der Filamentgeschwindigkeit und dem Titer der Filamente F. Ein gewisser Abstand S muß jedoch eingehalten werden, da der Schaum die Düsenplatte 2 nicht berühren sollte, um eine unerwünschte Kühlung derselben durch den Schaum zu vermeiden. Auch eine solche Vorrichtung 21 zum Glätten des Schaumspiegels macht einen gewissen Abstand von der Düsenplatte erforderlich.

### Bezugszeichenliste

- Spinnbalken: 1
- Düsenplatte: 2
- Luftkanal: 21
- Schaumbehälter: 3, 30
- Eintrittsöffnung: 31
- Gestell: 32
- Auffangwanne: 33
- Klappe: 34
- Austrittsöffnung: 35
- Ablauf: 36
- Füllstandsbegrenzer: 37
- Trennfuge: 38
- Füllstandsfühler: 4
- Schaumerzeuger: 5; 50, 50'
- Luftzufuhr: 51
- Kühlflüssigkeitszufuhr: 52
- Sinterkerzen: 53
- Flüssigkeitsspiegel: 54
- Mischer: 6
- Umwälzpumpe: 7
- Dosierpumpe Präp.Öl: 71
- Dosierpumpe Wasser: 72
- Antriebsmotoren: 42, 83
- Elektroden: 8
- Konzentrationsregler: 81
- Frequenzwandler: R2
- Kühlstrecke: SK
- Luftspalt: S
- Grenztemperatur: t_{G}
- Kühlstrecken zum Erreichen Grenztemperatur: SA, SB, SC
- Filamente: F

## Patentansprüche

1. Verfahren zum Abkühlen schmelzgesponnener Filamente aus fadenbildenden Polymeren, bei welchem die Schmelze aus Spinndüsen in Form von flüssigen Filamenten austritt und diese Filamente danach einer Zone zugeführt werden, in welcher das Spinngut zur Kühlung einem Medium ausgesetzt wird, das als Schaum aufbereitet ist, und das aus den Spinndüsen (2) austretende Spinngut in der Kühlzone im Gegenstrom durch diesen Schaum geleitet wird, bevor das Spinngut einem weiteren Prozeß zugeführt wird, **dadurch gekennzeichnet, daß** das aus der Spinndüse (2) austretende Spinngut (F) nach einer möglichst kurzen, freien Strecke (S) mit dem Schaum in Berührung gebracht wird, so daß das Spinngut (F) eine gewisse Erstarrung erreicht hat, bevor es in den Schaum eintritt.

2. Verfahren nach Anspruch 1, **dadurch gekennzeichnet, daß** der Schaum in einem Schaumerzeuger (5; 50, 50') bereitet und von diesem unmittelbar in einen Behälter (3) geleitet wird, durch den das Spinngut (F) geführt wird.

3. Verfahren nach einem der Ansprüche 1 oder 2, **dadurch gekennzeichnet, daß** der Schaumbehälter (3) auf einem bestimmten Füllstandsniveau gehalten wird.

4. Verfahren nach einem oder mehreren der Ansprüche 1 bis 3, **dadurch gekennzeichnet, daß** eine Glättung des Schaumspiegels erfolgt.

5. Verfahren nach Anspruch 4, **dadurch gekennzeichnet, daß** die Glättung durch eine über den Schaumspiegel geleitete Luftströmung erfolgt.

6. Verfahren nach anspruch 5, **dadurch gekennzeichnet, daß** über den Schaumspiegel eine Saugluftströmung geleitet wird.

7. Verfahren naqch einem oder mehreren der Ansprüche 1 bis 6, **dadurch gekennzeichnet, daß** die Schaumerzeugung kontinuierlich erfolgt und die bei Zerfall des Schaumes entstehende Flüssigkeit aufgefangen und zur Schaumerzeugung zurückgeführt wird.

8. Verfahren nach einem oder mehreren der Ansprüche 1 bis 7, **dadurch gekennzeichnet, daß** die Strömungsgeschwindigkeit des Schaumes zum Eintritt der Filamente in den Behälter hin verringert wird.

9. Verfahren nach einem oder mehreren der Ansprüche 1 bis 8, **dadurch gekennzeichnet, daß** der Schaum vorzugsweise aus etwa 5 bis 10% Volumenanteilen Flüssigkeit bereitet ist.

10. Vorrichtung zum Abkühlen schmelzgesponnener Filamente mittels eines Schaumbades, wobei eine Polymerschmelze aus in einem Spinnbalken (1) angeordneten Spinndüsen (2) in Form von flüssigen Filamenten (F) austritt und durch eine Kühlzone geleitet wird, bevor die Filamente (F) einem weiteren Prozeß zugeführt werden, und in der Kühlzone ein Schaumbehälter (3) angeordnet ist, durch den die Filamente (F) zur Abkühlung hindurchgeleitet werden, **dadurch gekennzeichnet, daß** Mittel vorgesehen sind, um eine möglichst kurze freie Strecke (S) zwischen den Spinndüsen (2) und dem Schaumspiegel im Schaumbehälter (3) einzuhalten, so daß das Spinngut (F) eine gewisse Erstarrung erreicht hat, bevor es in den Schaum eintritt.

11. Vorrichtung nach Anspruch 10, **dadurch gekennzeichnet, daß** dem Schaumbehälter (3) ein Schaumerzeuger (5, 50, 50') unmittelbar zugeordnet ist.

12. Vorrichtung nach Anspruch 11, **dadurch gekennzeichnet, daß** der Schaumerzeuger (5; 50, 50') am unteren Ende des Schaumbehälters (3) angeordnet ist.

13. Vorrichtung nach Anspruch 12, **dadurch gekennzeichnet, daß** der Schaumerzeuger (5; 50, 50') unmittelbar in den Schaumbehälter (3) mündet.

14. Vorrichtung nach einem oder mehreren der Ansprüche 11 bis 13, **dadurch gekennzeichnet, daß** der Schaumerzeuger (5; 50, 50') in Fortsetzung des Schaumbehälters (3) an dessen unteren Ende angeordnet ist.

15. Vorrichtung nach einem oder mehreren der Ansprüche 11 bis 14, **dadurch gekennzeichnet, daß** der Schaumerzeuger (5; 50, 50') an eine Flüssigkeitszufuhr (52) und an eine Luftzufuhr (51) angeschlossen ist.

16. Vorrichtung nach Anspruch 14, **dadurch gekennzeichnet, daß** der Schaumerzeuger aus zwei Halbschalen (50, 50') besteht, die in radialer Richtung auseinanderschwenkbar sind, so daß die von den Halbschalen (50, 50') umgebene, aus dem Schaumbehälter (3) austretenden Filamente (F) freigegeben werden.

17. Vorrichtung nach Anspruch 16, **dadurch gekennzeichnet, daß** die Halbschalen (50, 50') jeweils einen in sich geschlossenen Flüssigkeitsbehälter aufweisen, in welchem Lufteinführungselemente (53) angeordnet sind.

18. Vorrichtung nach einem oder mehreren der Ansprüche 11 bis 17, **dadurch gekennzeichnet, daß** die Lufteinführungselemente (53) aus Sintermaterial bestehen.

19. Vorrichtung nach Anspruch 18, **dadurch gekennzeichnet, daß** die Lufteinführungselemente (53) als Sintermetallkerzen ausgebildet sind.

20. Vorrichtung nach einem oder mehreren der Ansprüche 11 bis 19, **dadurch gekennzeichnet, daß** der Schaumerzeuger (50, 50') einen Füllstandsbegrenzer (37) für die Flüssigkeit aufweist.

21. Vorrichtung nach Anspruch 20, **dadurch gekennzeichnet, daß** der Füllstandsbegrenzer (37) als Überlauf ausgebildet ist.

22. Vorrichtung nach einem oder mehreren der Ansprüche 11 bis 21, **dadurch gekennzeichnet, daß** der Schaumbehälter (3) an seinem oberen Ende eine weite Eintrittsöffnung (31) für die Filamente (F) aufweist, sodaß die Filamente (F) die Wandungen des Schaumbehälters (3) nicht berühren, und an seinem unteren Ende eine enge Austrittsöffnung (35) aufweist, die weitgehend von den Filamenten (F) ausgefüllt wird, und der Querschnitt des Schaumbehälters (3) sich in Richtung der Schaumströmumg erweitert.

23. Vorrichtung nach einem oder mehreren der Ansprüche 11 bis 22, **dadurch gekennzeichnet, daß** an der Eintrittsseite (31) des Schaumbehälters (3) eine Vorrichtung zur Glättung des Schaumspiegels angeordnet ist.

24. Vorrichtung nach Anspruch 23, **dadurch gekennzeichnet, daß** die Vorrichtung zur Glättung des Schaumspiegels aus einem Absaugkanal (21) besteht.

## Claims

1. A process to cool down melt-spun filaments made from thread-forming polymers where the melt, in the form of liquid filaments, exits from spinnerets and said filaments are then fed to a zone in which the spun material is subjected to a medium prepared as a foam for quenching and the spun material exiting from said spinnerets (2) is passed countercurrently through said foam in the quenching zone before the spun material is passed on to undergo another process, **characterized in that** the spun material (F) exiting from the spinneret (2) is contacted with the foam after its passage through a free distance (S) which is as short as possible to cause the spun material (F) to reach a certain set before entering the foam.

2. The process according to claim 1, **characterized in that** said foam is prepared in a foam generator (5; 50, 50') and is led directly from it to a vessel (3) through which the spun material (F) is passed.

3. The process according to one of claims 1 or 2, **characterized in that** the foam vessel (3) is kept to a certain filling level.

4. The process according to one or more of claims 1 to 3, **characterized in that** the foam level undergoes smoothing.

5. The process according to claim 4, **characterized in that** smoothing is performed by means of an air stream passed over the foam level.

6. The process according to claim 5, **characterized in that** a suction air stream is passed over the foam level.

7. The process according to one or more of claims 1 to 6, **characterized in that** foam generation is continuos and the liquid produced during foam disintegration is collected and recycled for foam generation.

8. The process according to one or more of claims 1 to 7, **characterized in that** the speed of the foam flow is reduced towards the point of filament entry into the vessel.

9. The process according to one or more of claims 1 to 8, **characterized in that** the foam is prepared preferably from about 5 to 10 per cent by volume of liquid.

10. Device to cool down melt-spun filaments using a bath of foam where a melt of polymers exits, in the form of liquid filaments (F), from spinnerets (2) mounted in a spinning manifold (1) and is passed through a quenching zone before said filaments (F) are passed on to undergo another process, and a foam vessel (3) is disposed in the quenching zone through which said filaments (F) are passed for a cool-down, **characterized in that** means are provided to maintain a free distance (S) which is as short as possible between the spinnerets (2) and the foam level in the foam vessel (3) to cause the spun material (F) to reach a certain set before entering the foam.

11. The device according to claim 10, **characterized in that** a foam generator (5, 50, 50') is directly associated with the foam vessel (3).

12. The device according to claim 11, **characterized in that** the foam generator (5, 50, 50') is disposed at the lower end of the foam vessel (3).

13. The device according to claim 12, **characterized in that** the foam generator (5, 50, 50') opens directly into the foam vessel (3).

14. The device according to one or more of claims 11 to 13, **characterized in that** the foam generator (5, 50, 50'), in continuation of the foam vessel (3), is disposed at the lower end thereof.

15. The device according to one or more of claims 11 to 14, **characterized in that** the foam generator (5, 50, 50') is connected to a liquid supply (52) and an air supply (51).

16. The device according to claim 14, **characterized in that** the foam generator (5, 50, 50') comprises two cup halves (50, 50'), which may be swivelled apart in a radial direction so as to release the filaments (F) enclosed by the cup halves (50, 50') which then exit from the foam vessel (3).

17. The device according to claim 16, **characterized in that** the cup halves (50, 50') each comprise a self-contained liquid vessel in which air feed members (53) are disposed.

18. The device according to one or more of claims 11 to 17, **characterized in that** the air feed members (53) are made up of sintered metal.

19. The device according to claim 18, **characterized in that** the air feed members (53) are formed as sintered metal candles.

20. The device according to one or more of claims 11 to 19, **characterized in that** the foam generator (50, 50') includes a level limiter (37) for the liquid.

21. The device according to claim 20, **characterized in that** the level limiter (37) is formed as an overflow.

22. The device according to one or more of claims 11 to 21, **characterized in that** the foam vessel (3) includes a wide inlet port (31) at is upper end for the filaments (F) to prevent the filaments from touching the walls of the foam vessel (3), and includes a narrow outlet port (35) at its lower end, which is largely filled by the filaments, and that the cross-section of the foam vessel widens in the direction of foam flow.

23. The device according to one or more of claims 11 to 22, **characterized in that** a device to smooth the foam level is disposed at the inlet side (31) of the foam vessel (3).

24. The device according to claim 23, **characterized in that** the device to smooth the foam level comprises a suction duct (21).

## Revendications

1. Procédé de refroidissement de filaments filés par fusion en polymère formant des fils, dans lequel la masse fondue sort de filières sous la forme de filaments liquides et ces filaments sont envoyés ensuite à une zone dans laquelle le produit filé est soumis en vue du refroidissement à un milieu qui est préparé sous la forme d'une mousse et le produit filé sortant des filières (2) est envoyé dans la zone de refroidissement dans cette mousse à contre courant avant que le produit filé ne soit envoyé à une autre opération, **caractérisé en ce que** le produit filé (F) sortant de la filière (2) est mis en contact avec la mousse après un parcours (S) libre le plus court possible de manière que le produit filé (F) ait atteint une certaine solidification avant d'entrer dans la mousse.

2. Procédé suivant la revendication 1, **caractérisé en ce que** la mousse est préparée dans un générateur (5 ; 50, 50') de mousse et est envoyée de celui-ci directement dans une cuve (3) dans laquelle passe le produit filé (F).

3. Procédé suivant l'une des revendications 1 ou 2, **caractérisé en ce que** la cuve (3) à mousse est maintenue à un niveau de remplissage déterminé.

4. Procédé suivant l'une des revendications 1 à 3, **caractérisé en ce que** l'on effectue un lissage du niveau de la mousse.

5. Procédé suivant la revendication 4, **caractérisé en ce que** l'on effectue le lissage par un courant d'air envoyé au-dessus du niveau de la mousse.

6. Procédé suivant la revendication 5, **caractérisé en ce que** l'on envoie un courant d'air d'aspiration au-dessus du niveau de la mousse.

7. Procédé suivant l'une ou plusieurs des revendications 1 à 6, **caractérisé en ce que** la production de mousse s'effectue en continu et le liquide formé lors de la décomposition de la mousse est recueilli et retourné à la production de mousse.

8. Procédé suivant l'une ou plusieurs des revendications 1 à 7, **caractérisé en ce que** la vitesse d'écoulement de la mousse à l'entrée des filaments dans la cuve est réduite.

9. Procédé suivant l'une ou plusieurs des revendications 1 à 8, **caractérisé en ce que** la mousse est préparée de préférence à partir d'une proportion en volume de liquide de 5 à 10 % environ.

10. Dispositif de refroidissement de filaments filés par fusion au moyen d'un bain de mousse, un polymère fondu sortant sous forme de filaments (F) liquides de filières (2) montées dans un banc (1) de filage et passant dans une zone de refroidissement avant que les filaments (F) soient envoyés à une autre opération et il est prévu dans la zone de refroidissement une cuve (3) à mousse dans laquelle les filaments (F) passent en vue d'être refroidis, **caractérisé en ce qu**'il est prévu des moyens pour maintenir une course (S) libre la plus courte possible entre les filières (2) et le niveau de mousse dans la cuve (3) à mousse de sorte que le produit filé (F) a atteint une certaine solidification avant d'entrer dans la mousse.

11. Dispositif suivant la revendication 10, **caractérisé en ce qu**'il est associé directement à la cuve (3) à mousse, un générateur (5, 50, 50') de mousse.

12. Dispositif suivant la revendication 11, **caractérisé en ce que** le générateur (5 ; 50, 50') de mousse est disposé à l'extrémité inférieure de la cuve (3) à mousse.

13. Dispositif suivant la revendication 12, **caractérisé en ce que** le générateur (5 ; 50, 50') de mousse débouche directement dans la cuve (3) à mousse.

14. Dispositif suivant l'une ou plusieurs des revendications 11 à 13, **caractérisé en ce que** le générateur (5 ; 50, 50') de mousse est monté dans le prolongement de la cuve (3) à mousse à son extrémité inférieure.

15. Dispositif suivant l'une ou plusieurs des revendications 11 à 14, **caractérisé en ce que** le générateur (5 ; 50, 50') de mousse est raccordé à une arrivée (52) de liquide et à une arrivée (51) d'air.

16. Dispositif suivant la revendication 14, **caractérisé en ce que** le générateur de mousse est constitué de deux hémi-coquilles (50, 50') qui peuvent basculer l'une par rapport à l'autre en direction radiale de manière à dégager les filaments (F) entourés par les hémi-coquilles (50, 50') et sortant de la cuve (3) à mousse.

17. Dispositif suivant la revendication 16, **caractérisé en ce que** les hémi-coquilles (50, 50') comportent respectivement une cuve à liquide fermée sur soi-même et dans laquelle sont montés des éléments (53) d'entrée d'air.

18. Dispositif suivant l'une ou plusieurs des revendications 11 à 17, **caractérisé en ce que** les éléments (53) d'entrée d'air sont en matière frittée.

19. Dispositif suivant la revendication 18, **caractérisé en ce que** les éléments (53) d'entrée d'air sont constitués sous la forme de bougies métalliques frittées.

20. Dispositif suivant l'une ou plusieurs des revendications 11 à 19, **caractérisé en ce que** le générateur (50, 50') de mousse comporte un limiteur (37) de niveau pour le liquide.

21. Dispositif suivant la revendication 20, **caractérisé en ce que** le limiteur (37) de niveau est constitué sous la forme d'un trop plein.

22. Dispositif suivant l'une ou plusieurs des revendications 11 à 21, **caractérisé en ce que** la cuve (3) à mousse comporte à son extrémité supérieure un large orifice (31) d'entrée des filaments (F) de sorte que les filaments (F) ne touchent pas les parois de la cuve (3) à mousse et à son extrémité inférieure un orifice (35) étroit de sortie qui est sensiblement comblé par les filaments (F) et la section transversale de la cuve (3) à mousse s'élargit dans la direction du courant de mousse.

23. Dispositif suivant l'une ou plusieurs des revendications 11 à 22, **caractérisé en ce qu**'il est monté du côté (31) de l'entrée de la cuve (3) à mousse un dispositif pour lisser le niveau de mousse.

24. Dispositif suivant la revendication 23, **caractérisé en ce que** le dispositif pour lisser le niveau de mousse est constitué d'un canal (21) d'aspiration.
